# EUROPÄISCHE PATENTSCHRIFT

(11) **EP 2 113 352 B1**
(45) Veröffentlichungstag und Bekanntmachung des Hinweises auf die Patenterteilung: **27.03.2013**
(21) Anmeldenummer: 08155437.0
(22) Anmeldetag: 30.04.2008
(51) Int. Cl.: B28B 1/50, B28B 1/00

(54) **Verfahren zum Herstellen eines Bauelements aus Porenbeton**
Method for manufacturing a building element made of porous concrete
Procédé de fabrication d'un élément de construction en béton poreux

(43) Veröffentlichungstag der Anmeldung: 04.11.2009
(73) Patentinhaber: H+H International A/S, 2100 Copenhagen (DK)
(72) Erfinder: Michel, Oliver, 59399 Olfen (DE)
(74) Vertreter: Raffay & Fleck

(56) Entgegenhaltungen:
- WO-A-00/71316
- AT-A1- 509 244
- DE-A1-102006 034 969
- FR-A- 928 378
- GB-A- 2 068 289
- JP-A- 8 208 345

## Beschreibung

Die Erfindung betrifft ein Verfahren zur Herstellung eines Bauelements aus Porenbeton.

Porenbeton ist ein an sich seit vielen Jahrzehnten bekannter Werkstoff, der wegen seiner günstigen Eigenschaften im Bauwesen nicht nur zur Errichtung von Außenmauern, sondern auch im Innenausbau sehr geschätzt wird.

Aus Porenbeton hergestellte Bauelemente können durch die spezifische Wahl der Rezepturen mit unterschiedlichen Eigenschaften gefertigt werden, insbesondere kann z.B. die Porigkeit und damit die Rohdichte bzw. Druckfestigkeit variabel eingestellt werden. Eine geringe Rohdichte und damit ein hoher Anteil an Poren bedingt aufgrund des hohen Maßes an Lufteinschlüssen eine besonders gute Wärmeisolationswirkung bzw. Wärmedämmung, eine geringere Porigkeit und damit höhere Rohdichte verleiht dem Bauelement eine höhere Druckfestigkeit und damit Stabilität. Es ist somit insbesondere besser geeignet, Lasten aufzunehmen, und hat darüber hinaus beispielsweise auch verglichen mit Porenbeton geringerer Rohdichte bessere Schallschutzeigenschaften.

Porenbeton wird dabei heute häufig in Verfahren hergestellt, in denen zunächst das Ausgangs- bzw. Rohmaterial für den Beton in eine Form eingebracht wird, der Porenbeton Rohling in der Form zur Ausbildung der Poren, die durch einen entsprechenden Porenbildner in der Ausgangsrezeptur gebildet werden, gären gelassen wird und abbindet bis zum Erhalt der sogenannten Grünfestigkeit, der sogenannte Grünkuchen ausgeformt, anschließend zu den Bauelementen geschnitten und abschließend diese vorgeschnittenen Bauelemente in Anwesenheit von heißem Wasserdampf und Druck ausgehärtet werden.

Bei dieser Herstellung entstehen je nach Ausgangsrezeptur Bauelemente aus Porenbeton mit einer homogenen und für das gesamte Bauelement durchgehenden Eigenschaft, wie z.B. einer vorgegebenen und aufgrund der Rezeptur einstellbaren Druckfestigkeit. Ebenfalls bekannt ist es, dem Porenbeton eigenschaftsverändernde Zusätze beizumengen, wie z.B. gekapselte Phasenwechselmaterialien, um die Wärmespeichereigenschaften des Porenbetons zu verändern. Auch hier wird ein einheitlicher Guss zu einem zusammenhängenden Grünkuchen vorgenommen, sodass die so eingestellten Eigenschaften für das gesamte Bauelement aus Porenbeton homogen gelten.

Bei der Verwendung der so gewonnenen Porenbetonbauelemente wird nun auf die durch die Architektur und Konstruktion des zu errichtenden Bauwerks vorgegebenen Gegebenheiten abgestellt. So werden tragende Außenwände regelmäßig mit Porenbetonbauelementen höherer Druckfestigkeit errichtet, da hier die Druckfestigkeit und damit die Tragfähigkeit wichtiger zu bewerten ist, als ein Verlust von Wärmedämmungseigenschaften, die bei Porenbeton mit niedrigerer Druckfestigkeit günstiger wären.

Die z.B. für die Errichtung von Außenmauern verwendeten Porenbetonbauelemente weisen aufgrund der üblicherweise angestrebten und erwünschten Mauertiefen häufig größere Abmessungen auf, als dies zum Ausbilden der eigentlichen Tragfunktion erforderlich wäre. Mit anderen Worten genügt häufig ein schmaler ausgebildetes Porenbetonbauelement derselben Druckfestigkeitsklasse zur Errichtung eines ebenso stabilen wie tragfähigen Außenmauerwerkes als das tatsächlich verwendete Bauelement.

Grundsätzlich wäre es möglich, zur Verbesserung der Wärmeschutzeigenschaften hinter einer ersten, aus Porenbeton mit höherer Druckfestigkeit und höherer Rohdichte aufgemauerten Wand, eine zweite Wand mit Bauelementen aus Porenbeton mit geringerer Rohdichte und damit besseren Wärmedämmeigenschaften zu errichten. Dies bedeutet allerdings einen Raumverlust an umbauten Raum und vor allem deutlich höhere Kosten durch das zusätzlich aufzubringende Material und den erhöhten Arbeitsaufwand.

Aus der GB 2 068 289 A ist ein Bauelement aus Porenbeton bekannt, das mit mehreren Schichten aus Porenbeton unterschiedlicher Eigeschaften, z.B. abweichender Rohdichte, gebildet ist. Ein Verfahren zu dessen Herstellung ist dort ebenfalls angegeben. Bei dem Verfahren werden unterschiedliche Ausgangsmassen in durch vertikale Trennwände unterteilte Kompartimente einer Form eingefüllt, wobei die Trennwände mit steigendem Füllstand hochgefahren werden und das Material des Porenbetons in den unterschiedlichen Schichten in den Grenzbereichen unkontrolliert ineinander laufen und eine undefiniert ineinander verwobene Grenzfläche ausbilden kann. Während mit derartigen Bauelementen die oben adressierten Schwierigkeiten gelöst, insbesondere Wände mit guter Statik und zugleich guten Wärmeisolationseigenschaften aus einfachen Elementen aufgeschichtet werden können, ist das Herstellungsverfahren für solche Bauelemente hinsichtlich der Genauigkeit der Grenzlinie und innigen Verbindung der Schichten noch verbesserungswürdig.

Ausgehend von diesen Beobachtungen haben sich die Erfinder die Aufgabe gestellt, ein verbessertes Verfahren für die Herstellung eines solchen Bauelementes aus Porenbeton, welches Bauelement wie das aus der GB 2 068 289 bekannte flexibel in der Verwendung ist und in einem Element mehrere der an sich günstigen Eigenschaften des Materials oder mit entsprechenden Zusätzen zu erzielender günstiger Eigenschaften in sich vereint, anzugeben.

Diese Aufgabe wird erfindungsgemäß gelöst durch ein Verfahren zum Herstellen eines Bauelements aus Porenbeton mit den Merkmalen des Anspruchs 1. Vorteilhafte Weiterbildungen des erfindungsgemäßen erfindungsgemäßen Verfahrens sind in den Ansprüchen 2 bis 7 angegeben.

Erfindungsgemäß wird ein flexibles Bauelement aus Porenbeton hergestellt, indem dieses einstückig mit wenigstens zwei Schichten gebildet wird, von denen jede Schicht Porenbeton enthält, der von dem Porenbeton der jeweils anderen Schicht abweichende Eigenschaften aufweist. So können beispielsweise die Schichten eines Bauelementes aus Porenbeton mit unterschiedlichen Rohdichten gestaltet sein, um z.B. beim Verbauen in einer Außenwand oder sonstigen tragenden Wand einerseits die guten statischen Eigenschaften und die Druckfestigkeit von Porenbeton von hoher Rohdichte vorzufinden, andererseits aber auch die guten wärmeisolierenden Eigenschaften des Porenbetons mit geringerer Rohdichte.

Dabei wird die Festigkeit der einstückigen Verbindung zwischen den Schichten erfindungsgemäß durch eine gewellte bzw. gezackte Grenzlinie zwischen den Schichten bzw. eine entsprechend strukturierte Grenzfläche verbessert. Eine solche Ausgestaltung der Grenzlinien bzw. der Grenzfläche vergrößert die Kontaktfläche zwischen den Schichten und verbessert damit die einstückige und innige Verbindung.

Um eine innigliche Verbindung zwischen den Schichten zu erzielen, wird bei dem erfindungsgemäßen Verfahren insofern der Grenzbereich zackig oder wellenförmig ausgebildet. Hierzu kann z.B. mit einem kammartigen Werkzeug die Oberfläche einer ersten Schicht "aufgeraut" werden, insbesondere auch in zwei verschiedenen Richtungen, bevor die weitere Schicht aufgebracht wird.

Die einstückige Ausbildung des Bauelementes stellt sicher, dass dieses nicht etwa an der Grenze zwischen den Schichten eine Schwachstelle aufweist und hier auseinanderzubrechen droht.

Das erfindungsgemäße Verfahren ist ein solches, bei dem die Schichten von Porenbeton unterschiedlicher Eigenschaften insgesamt vor einem abschließenden Aushärtungsschritt in einem Autoklav zusammengebracht werden. So muss das energieaufwendige Aushärten nur ein einziges Mal vollzogen werden und kann die Produktion insgesamt zügiger erfolgen im Vergleich zu einem Verfahren, z.B., bei dem auf eine zuvor gehärtete erste Schicht dann eine zweite Schicht aufgebracht und diese erneut gehärtet wird.

In den Schichten kann alternativ zu der unterschiedlichen Rohdichte Porenbeton mit aufgrund von spezifischen Zusatzstoffen unterschiedlich eingestellten Eigenschaften Anwendung finden, dies kann auch kombiniert mit Porenbeton unterschiedlicher Rohdichten erfolgen. Derartige eigenschaftsbestimmende Zusätze sind beispielsweise die oben bereits beschriebenen, gekapselten Phasenübergangsmaterialien, es kommen jedoch auch andere Zusatzstoffe in Betracht, die eigenschaftsverändernde Wirkung entfalten.

Um für die spätere Anwendung in solchen Fällen, in denen bei der Verwendung des Bauelementes eine Ausrichtung der unterschiedlich ausgebildeten Schichten z.B. zu einer Außenseite einer zu errichteten Außenwand und der Innenseite hin relevant ist, ein Identifizieren der Schichten zu vereinfachen, kann dem Porenbeton in zumindest einer Schicht ein Farbstoff, z.B. in Form von Farbpigmenten oder andere Unterscheidungsmerkmale beigemengt werden. Ebenso können dem Porenbeton zur Unterscheidbarmachung auch in mehreren der Schichten unterschiedliche Farbstoffe oder dergleichen beigemengt werden.

Bei dem erfindungsgemäßen Verfahren zum Herstellen des Bauelementes sind grundsätzlich zwei Vorgehensweisen denkbar:

Zum einen kann eine auf eine bestehende Grundschicht aufzugießende obere Schicht erst nach einem ersten Erhärten der unteren Schicht, insbesondere erst nach Erreichen der Grünsteifigkeit erfolgen, zum anderen kann der Schichtaufbau durch ein "nass-in-nass" Verfahren geschaffen werden, bei dem die weitere Schicht auf eine noch flüssige bzw. zähflüssige und noch nicht zu einer Grünsteifigkeit erstarrte untere Schicht aufgebracht wird.

Während mit dem erstgenannten Verfahren in der Regel schärfere Grenzlinien erzielt und eine Diffusion im Grenzlinienbereich besser vermieden werden kann, kann das zweitgenannte Verfahren zu einer Verkürzung der Produktionszeiten beitragen, da die Wartezeit bis zum Erreichen der Grünsteifigkeit einer ersten Schicht vor dem Aufgießen einer weiteren Schicht entfällt.

Da üblicherweise der grünsteife Porenbetonkuchen, der nach dem erfindungsgemäßen Verfahren zumindest zwei unterschiedlich ausgebildete Porenbetonschichten enthält, vor einem Autoklavieren oder einem sonstigen finalen Aushärteprozess geschnitten wird, ist bei diesem Schneiden darauf zu achten, dass die Grenzlinie zwischen den Schichten im fertigen Bauelement in der gewünschten Richtung verläuft. Dies wird häufig eine Querrichtung des Bauelementes sein, also seine Breite, da die Länge in der Regel in der Mauerflucht verbaut wird und unterschiedliche Eigenschaften in einer im wesentlichen senkrechten zur Mauerebene liegenden Richtung am ehesten verlangt werden.

Weitere Vorteile und Merkmale der Erfindung ergeben sich aus der nachfolgenden Beschreibung eines Ausführungsbeispieles anhand der beigefügten Figur. Es zeigt:
Fig. 1 in schematischer Darstellung eine Aufsicht auf ein mit einem erfindungsgemäßen Verfahren hergestelltes Bauelement aus zwei Schichten Porenbeton mit unterschiedlichen Eigenschaften und strukturiert ausgebildetem Verlauf der Grenzschicht.

In der einzigen Figur ist in stark vereinfachter und schematischer Darstellung ein Ausführungsbeispiel für ein mit dem erfindungsgemäßen Verfahren hergestelltes Bauelement 1 aus Porenbeton jeweils in einer Aufsicht dargestellt. Das Bauelement 1, das hier ein einfacher quaderförmiger Porenbetonstein ist, setzt sich zusammen aus zwei Schichten 2, 3, die durch eine Schichtgrenze 4 voneinander getrennt sind. Beide Schichten 2, 3 sind einstückig entlang der Schichtgrenze miteinander verbunden und bilden so das einstückige Bauelement 1.

Beide Schichten bestehen aus Porenbeton, jedoch mit unterschiedlichen Eigenschaften. So ist der Porenbeton in der Schicht 2 mit anderen Eigenschaften ausgestattet, als der Porenbeton in der Schicht 3. Zum Beispiel kann in der Schicht 2 ein Porenbeton mit hoher Rohdichte, z.B. ein Porenbetonmaterial der Klassifizierung P6 angeordnet sein, während der Porenbeton in der Schicht 3 ein solcher mit geringerer Rohdichte ist, z.B. einer der Klassifizierung P2.

Es kann allerdings auch in beiden Schichten 2, 3 Porenbeton einer einzigen Rohdichte vorkommen, die Schichten können sich durch Zugabe von eigenschaftsverändernden Zuschlagstoffen in nur einer der Schichten bzw. in beiden Schichten, aber in unterschiedlichen Konzentrationen unterscheiden, es können auch in beiden Schichten Zuschlagstoffe, jedoch unterschiedliche zur verschiedenen Eigenschaftsveränderung enthalten sein. Solche Zuschlagstoffe können z.B. gekapselte Fasenwechselmaterialen zur Verbesserung der Wärmespeichereigenschaften oder dergleichen.

Natürlich können auch in den Schichten 2, 3 sowohl unterschiedliche Rohdichten des jeweiligen Porenbetonmaterials realisiert sein und zudem auch noch, ggf. unterschiedliche, Zuschlagstoffe enthalten sein. Auch kann eine der Schichten 2 bzw. 3 eingefärbt sein, oder es können beiden Schichten unterschiedliche Farben beigemengt sein.

In einem Anwendungsfall z.B. zum Errichten einer Außenmauer, könnte die Schicht 2 als äußere Schicht des Steines dienen und eine hohe Rohdichte und damit gute statische Eigenschaften und Tragfestigkeit aufweisen. Die Schicht 3, die dann auf der Wandinnenseite liegt, kann aus einem Porenbeton mit niedriger Rohdichte sein, um hier die Wärmedämmeigenschaften des Steines insgesamt zu verbessern.

Die Schichtgrenze 4 verläuft strukturiert, insbesondere gewellt. Diese Ausbildung der Schichtgrenze 4 bringt eine vergrößerte Kontaktfläche zwischen den beiden Schichten 2, 3 und kann somit zu einer verbesserten Anbindung und Anhaftung bzw. Ausprägung der einstückigen Verbindung zwischen den Schichten 2 und 3 beitragen.

Das in der Figur gezeigte Bauelement aus Porenbeton ist nach einem erfindungsgemäßen Herstellungsverfahren hergestellt. Hierbei wird die Schicht 3 auf die Schicht 2 bereits vor dem Aushärten aufgebracht, sei es im Verfahren "nass-auf-nass", also auf eine noch flüssige bzw. zähflüssige Schicht 2, sei es in einen grünfesten Stadium der Schicht 2. Die letztgenannte Variante bietet eine schärfere Grenzfläche und erlaubt insbesondere eine sehr gute Ausbildung einer gewählten Schichtgrenzstruktur, sie dauert im Verfahrensablauf jedoch länger.

Nicht zuletzt aus der Beschreibung des Ausführungsbeispieles ist für einen Fachmann noch einmal deutlich gemacht worden, welche erheblichen Vorteile das neue erfindungsgemäße Porenbetonbauelement mit sich bringt und welche enorme Gestaltungsvielfalt sich eröffnet.

### Bezugszeichenliste

1 Bauelement
2 Schicht
3 Schicht
4 Schichtgrenze

## Patentansprüche

1. Verfahren zum Herstellen eines einstückigen Bauelementes aus Porenbeton mit wenigstens zwei jeweils Porenbeton unterschiedlicher Eigenschaften aufweisenden Schichten, bei welchem in eine Form zunächst eine Schicht einer ersten Rohmaterialmischung in einer ersten, Porenbeton mit ersten Eigenschaften ausbildenden Rezeptur eingebracht und vor einem Autoklavieren auf die erste Schicht wenigstens eine zweite Schicht einer zweiten Rohmaterialmischung in einer zweiten, Porenbeton mit zweiten, von den ersten Eigenschaften abweichenden Eigenschaften ausbildenden Rezeptur aufgebracht und die fertig geschichtete Ausgangsmasse einer Härtungsreaktion zum Erreichen der finalen Festigkeit in einem Autoklav unterzogen wird, **dadurch gekennzeichnet, dass** vor dem Aufbringen der zweiten oder einer weiteren Schicht die zuvor in die Form eingebrachte Schicht auf ihrer Oberfläche mit wellen- oder zackenförmigen Strukturen versehen wird.

2. Verfahren nach Anspruch 1, **dadurch gekennzeichnet, dass** die zweite Schicht auf die erste Schicht aufgebracht wird, nachdem letztere durch einen ersten Erstarrungsvorgang eine gewisse Grundfestigkeit, insbesondere eine Grünsteifigkeit, erreicht hat.

3. Verfahren nach Anspruch 1, **dadurch gekennzeichnet, dass** die zweite Schicht auf die erste Schicht aufgebracht wird, während erstere noch flüssig bzw. zähflüssig ist.

4. Verfahren nach einem der vorhergehenden Ansprüche, **dadurch gekennzeichnet, dass** die geschichtete Rohmasse bis zu einer Grünfestigkeit in allen Schichten gären bzw. reifen gelassen wird, die Rohmasse ausgeformt und geschnitten und anschließend, insbesondere in einem Autoklav ausgehärtet wird, wobei die Rohmasse so geschnitten wird, dass die daraus entstehenden Bauelemente jeweils die einzelnen Schichten in einer Quererstreckung enthalten.

5. Verfahren nach einem der vorhergehenden Ansprüche, **dadurch gekennzeichnet, dass** die erste und zweite Rohmaterialmischung in ihrer Rezeptur so gewählt werden, dass sie in der ersten und der zweiten Schicht jeweils Porenbeton mit unterschiedlichen Rohdichten ergeben.

6. Verfahren nach einem der vorhergehenden Ansprüche, **dadurch gekennzeichnet, dass** der ersten Rohmaterialmischung die Eigenschaft des mit dieser erzeugten Porenbetons bestimmende bzw. verändernde Zusätze beigegeben werden, die die zweite Rohmaterialmischung nicht oder in einer anderen Konzentration beigegeben werden.

7. Verfahren nach einem der vorhergehenden Ansprüche, **dadurch gekennzeichnet, dass** zumindest einer der ersten und zweiten Rohmaterialmischungen zur Unterscheidbarkeit der Schichten des fertigen Bauelementes Farbpigmente oder vergleichbare Unterscheidungsmerkmale beigegeben werden.

## Claims

1. A method for manufacturing a single-piece building element made of porous concrete having at least two respectively layers including porous concrete with different properties, in which first of all a layer of a first raw material mixture is injected into a mould in a recipe forming a first porous concrete with properties, and before an autoclave process on the first layer at least one second layer of a second raw material mixture in injected in a second recipe forming porous concrete with second properties deviating from the first properties and the completely coated starting volume is subjected to a hardening reaction to reach final solidity in an autoclave, **characterised in that** before application of the second or another additional layer, the layer injected previously into the mould is provided on its surface with wave-shaped or jagged structures.

2. The method of claim 1, **characterised in that** the second layer is applied on the first layer, once the latter has reached a certain basic solidity, in particular a green stiffness, through a solidification process.

3. The method of claim 1, **characterised in that** the second layer is applied on the first layer, while the former is still liquid or viscous.

4. A method according to any of the preceding claims, **characterised in that** the coated raw mass is left to ferment or to mature to produce a green stiffness in all layers, the raw mass is removed from the mould, then cut and subsequently, in particular hardened in an autoclave, whereas the raw mass is cut in such a way that the resulting building elements contain respectively the various layers in a transverse extension.

5. A method according to any of the preceding claims, **characterised in that** the recipes of the first and second raw material mixtures are selected in such a way that they enable to obtain in the first and the second layers respectively porous concrete with different apparent densities.

6. A method according to any of the preceding claims, **characterised in that** additives determining or modifying the property of the porous concrete produced therewith are added to the first raw material mixture, additives which are not added or in another concentration to the second raw material mixture.

7. A method according to any of the preceding claims, **characterised in that** colour pigments or comparable distinguishable features are added to least one the first of second raw material mixtures for distinguishability of the layers of the finished building elements.

## Revendications

1. Procédé de fabrication d'un élément de construction d'un seul tentant en béton poreux comprenant au moins deux couches présentant du béton poreux aux différentes propriétés, où l'on verse d'abord dans un moule une couche d'un premier mélange de matières premières, selon une première recette constituant du béton poreux avec des premières propriétés, ou l'on applique, avant un passage dans l'autoclave, au moins une seconde couche d'un second mélange de matières premières sur la première couche selon une seconde recette constituant du béton poreux aux secondes propriétés s'écartant des premières propriétés, et l'on soumet la masse de départ complètement revêtue à une réduction de durcissement pour atteindre la solidité finale dans un autoclave, **caractérisé en ce qu'**avant l'application de la deuxième couche ou d'une couche supplémentaire, la surface de la couche injectée au préalable dans le moule est pourvue de structures en forme de vagues ou de dents.

2. Procédé selon la revendication 1, **caractérisé en ce que** l'on applique la seconde couche sur la première couche, une fois que cette dernière a atteint une certaine solidité de base, en particulier une résistance en vert grâce à un premier procédé de solidification.

3. Procédé selon la revendication 1, **caractérisé en ce que** l'on applique la seconde couche sur la première couche, tandis que ladite seconde couche est encore liquide ou visqueuse.

4. Procédé selon l'une quelconque des revendications précédentes, **caractérisé en ce que** l'on laisse fermenter ou maturer la masse crue revêtue pour obtenir une résistance en vert dans toutes les couches, que l'on retire la masse crue du moule puis que l'on coupe cette masse, avant de la faire durcir en particulier dans un autoclave, tandis que l'on découpe la masse crue de telle sorte que les éléments de construction résultants contiennent respectivement les diverses couches dans une extension transversale.

5. Procédé selon l'une quiconque des revendications précédentes, **caractérisé en ce que** l'on choisit la recette du premier et du second mélanges de matières premières de telle sorte que l'on obtient respectivement du béton poreux aux densités brutes diverses.

6. Procédé selon l'une quelconque des revendications précédentes, **caractérisé en ce que** l'on ajoute au premier mélange de matières premières des additifs déterminant ou modifiant la propriété du béton poreux ainsi obtenu, additifs que l'on n'ajoute pas ou bien dans une autre concentration au second mélange de matières premières.

7. Procédé selon l'une quelconque des revendications précédentes, **caractérisé en ce que** l'on ajoute des pigments de couleur ou des caractéristiques de différenciation comparables au moins à l'un des premier et second mélanges de matières premières pour distinguer les couches de l'élément de construction terminé.
